# EUROPÄISCHE PATENTSCHRIFT

(11) **EP 3 063 333 B1**
(45) Veröffentlichungstag und Bekanntmachung des Hinweises auf die Patenterteilung: **27.06.2018**
(21) Anmeldenummer: 14792486.4
(22) Anmeldetag: 30.10.2014
(51) Int. Cl.: E01C 13/12, A63C 19/10, D03D 13/00

(54) **TEXTILPISTE UND VERWENDUNG DEREN**
TEXTILE RUN AND USE THEREOF
PISTE EN TEXTILE ET SON UTILISATION

(30) Priorität: 31.10.2013 DE 102013018351; 22.01.2014 DE 102014000845
(43) Veröffentlichungstag der Anmeldung: 07.09.2016
(73) Patentinhaber: Mr. Snow GmbH, 09111 Chemnitz (DE)
(72) Erfinder: REINDL, Jens, 09111 Chemnitz (DE); SCHUMANN, Arndt, 09111 Chemnitz (DE); NEUBERT, Felix, 09111 Chemnitz (DE)
(74) Vertreter: Harrison, Robert John
(86) Internationale Anmeldenummer: PCT/EP2014/073379
(87) Internationale Veröffentlichungsnummer: WO 2015/063229

(56) Entgegenhaltungen:
- DE-U1-202011 105 370
- GB-A- 2 394 902
- NL-C2- 1 016 230

## Beschreibung

Die Erfindung bezieht sich auf das Gebiet künstlicher Wintersportpisten bzw. Textilpisten.

Künstliche Pisten sind Laufbänder, flächige Auflagen oder Matten, beispielsweise aus Kunststoff, die zum gleitenden Befahren mit Wintersportgeräten wie Ski oder Kunststoffrodel vorgesehen sind. Sie sind bereits seit mehreren Jahrzehnten bekannt. Es existieren verschiedenste Systeme mit mehr oder weniger guten schneepistenähnlichen Eigenschaften. Zu diesen Eigenschaften gehören vor allem die Führung des Sportgerätes, das Gleitverhalten, die Absorption von Stößen und die Verletzungsgefährlichkeit des Belages.

Die Installation der flächigen Auflagen oder Matten erfolgt zum Befahren mit Langlaufski, Alpin-Ski, Snowboard, Skisprungski sowie mit Kunststoffrodel und Snowtubes auf der Ebene bzw. auf geneigten Flächen. Die Unterlage auf der die künstliche Gleitfläche aufgelegt wird kann dabei aus natürlichem Boden, aus Beton, etc. oder aus Gerüstbauelementen bestehen.

Darüber hinaus kann die künstliche Gleitfläche auch in der Form eines endlos verbundenen Gurtes in Laufbändern Anwendungen finden. Diese umlaufende Gleitfläche wird mit herkömmlichen Langlaufski, Alpin Ski oder mit dem Snowboard befahren.

Bei der vorliegenden Offenbarung wird die künstliche Wintersportpiste bzw. Textilpiste durch ein Gewebe gebildet. Dieses Gewebe zeichnet sich durch gute Gleit- und Verschleißeigenschaften sowie eine schneeähnliche Griffigkeit aus und kann im Sport- und Freizeitbereich mit Sportgeräten wie Langlaufski, Alpin-Ski, Snowboard, Skisprungski sowie mit Rodel- und Rutschgeräten befahren werden.

Das Gewebe hat eine Oberfläche und wird aus Schussfäden und Kettfäden gebildet. Die Kettfäden sind aus besonders gleitfähigen sowie verschleiß- und schnittfesten Kunststoff und bilden durch Schlingen eine Art Noppenstruktur. Das Sportgerät sinkt in dieser Oberfläche ein. Dadurch kommt es zur Ausbildung einer Spur in der Oberfläche des Gewebes und damit zur Führung des Sportgerätes. Insbesondere das Kurvenfahren mit Alpin Ski und Snowboard ist damit, wie auf Schnee möglich. Auch eine Beinabstoßphase mit Skatingski wird durch die Noppenschlingenstruktur wie auf Schnee empfunden.

Das Gewebe kann mit einer darunter angeordneten Rückenbeschichtung zusätzlich stabilisiert oder fixiert werden. Für die Anwendung in einem Laufband wird das Gewebe auf einem Gurt appliziert.

Großflächige Abfahrtspisten sowie Langlaufloipen werden aus Modulen des Gewebes zusammengesetzt. Die Module werden mittels Laschen und Erdnägeln am Boden fixiert. Die Verbindung der Module erfolgt durch Kleben, Schweißen, Nähen , Kletten oder Reißverschluss.

### Stand der Technik

Künstliche Wintersportpisten der bekannten Art bestehen beispielsweise aus spritzgegossenen Kunststoffgitterplatten. Auf den etwa 2 cm breiten Stegen des Gitters sind ebenso hohe Kunststoffstifte angeordnet, die die Schneeersatzfunktion bilden sollen. Für Skisprung- und Tubinganwendungen sind Matten aus Leisten mit daran befestigten Kunststoffstäben bekannt. Es sind auch großflächige Matten aus getufteter oder gewebter Polware (z.B. GB 2 394 902) bekannt. Wobei der Polfaden aus synthetischen Monofilgarnen oder Foliengarnen besteht. In FR 2 772 053 wird eine künstliche Gleitfläche auf Basis eines gitterförmigen Gestrickes unter Einsatz von Monofilamentgarnen beschrieben.

Das Gebrauchsmuster DE202011105370U1 beschreibt ein Gleitgewebe dessen Gleitoberfläche aus Polschlingen oder Polbüschel gebildet werden. Die Polschlingen bestehen aus Multifilamentgarn oder Fasergarn. Die Garne werden aus Chemiefasern hergestellt.

In der deutschen Patentanmeldung Nr. DE 2318415A wird eine Langlaufspur für die klassische Technik vorgestellt. Die Spuren werden einzeln auf den Boden gelegt. Jede Spur weist als Gleitfläche Kunststoffplatten auf, die mit Schuppen versehen, um beim Beinabstoß die Haftreibung zwischen Ski und Kunststoffplatte zu erhöhen. Die Führung der Spur erfolgt durch in einem Winkel nach oben geöffnete seitlich angebrachte Vierkantprofile. In den Profilen sind Nuten zur Formfixierung der Kunststoffplatten eingebracht.

In der deutschen Patentanmeldung Nr. DE 102005062711 A1 wird eine Gleitoberfläche, die aus Noppen gebildet wird beschrieben. Die Gleitoberfläche ist durch Fluorpolymere beschichtet. In der Nassprüfung und dem Einsatz von Schmiermitteln wird gegenüber dem Ski ein Reibwert von weniger als µ=0,06 erreicht.

Die deutsche Patentschrift Nr. DD 288982A5 bezieht sich auf künstliche Skilaufspuren insbesondere für Skisprungschanzen. Darin beschrieben sind spezielle Module die Luftaustrittsöffnungen aufweisen, um zwischen Ski und Unterlage ein reibungsminderndes Luftpolster zu schaffen.

Eine Grundfläche aus Kunststoff mit darauf in Gitterform angeordneten Noppen aus Keramikmaterial wird in dem deutschen Gebrauchsmuster Nr. DE 20211137 U1 beschrieben.

In der Weiterentwicklung beschrieben in der internationalen Patentanmeldung Nr. WO 2008151748 A1 lassen sich die Erhebungen austauschen. Bei den Noppen wird Material und Gestalt variiert.

Das deutsche Gebrauchsmuster DE 1871540 U beschreibt eine Skilanglaufspur zum Training der klassischen Technik. Die Spur besteht aus einem Kunststoffprofil und weist auf der Gleitfläche Rillen in Gleitrichtung auf.

Das deutsche Gebrauchsmuster DE202011105370U1 beschreibt einen textilen Schichtverbundstoff bei welcher eine Gleitschicht aus Polschlingen oder Polbüscheln besteht.

Die englische Patentanmeldung GB 2394902 A beschreibt eine zweiteilige Trockenskipiste mit einer Schlaufenoberfläche, welche auf eine Drainage und Polsterschicht aufgebracht wird.

Die niederländische Patentanmeldung NL 1016230 C2 beschreibt eine Trägerschicht für Teppiche oder Kunstrasen.

Bei allen Systemen bewirkt eine Bewässerung der Gleitoberfläche oder die Behandlung mit Schmiermitteln reibungsmindernd. Die Bewässerung muss jedoch permanent erfolgen, da diese Systeme keine Wasserspeicherfunktion haben.

Diese künstlichen Gleitflächen sind nicht ausreichend an die Erfordernisse der Praxis angepasst, was sich in folgenden Punkten zusammenfassen lässt:
- Der Reibungswiderstand zwischen dem Sportgerät und der Oberfläche ist bei allen System sehr hoch;
- Die Führungseigenschaften des Sportgerätes sind ungenügend;
- Konstruktions- und materialbedingt liegt bei den meisten Systemen eine hohe bis sehr hohe Verletzungsgefahr vor;
- Die Installation der Systeme ist zum Teil enorm aufwendig;
- Bei dem Gros der System ist eine permanente Bewässerung notwendig, um ein passable Gleitwirkung zu erzielen;
- Die Systeme weisen keine Wasserspeicherfunktion auf.

Die Erfindung wird nun an Hand der Zeichnungen näher erläutert. Es zeigen:
Fig. 1: Den Querschnitt durch die textile Gleitfläche, wobei die Schnittebene planparallel zum Kettfaden verläuft.
Fig. 2: Die Draufsicht auf die textile Gleitfläche.
Fig. 3: Die Schnittdarstellung der Modulverbindung mittels Klettband.
Fig. 4: Die Module der Textilen Gleitfläche mit Schlaufenband zur Realisierung einer Klettverbindung; Ansicht von hinten.
Fig. 5: Ein Laufband mit der textilen Gleitfläche.

### Beschreibung der Erfindung

Die vorliegenden Beschreibung offenbart eine künstliche Gleitfläche, die wintersport- und schneepistenähnliche Eigenschaften aufweist, dafür geeignete ist mit herkömmlichen Wintersportgeräten befahren zu werden, eine kostengünstige Herstellung und eine einfache Installation ermöglicht.

Die künstliche Wintersportpiste ist in Fig. 1 und 2 dargestellt und setzt sich aus einem Gewebe 1 mit Kettfäden 4, das eine Gleitoberfläche bildet, und einer darunterliegenden Rückenbeschichtung 2 zusammen. Das Gewebe 1 ist in einem Aspekt so ausgerichtet, dass Fahrtrichtung 7 und Orientierung der Kettfäden 4 übereinstimmen. In dieser Anordnung kommen die folgenden Konstruktionen hinsichtlich günstiger schneepistenähnlicher Eigenschaften zum Tragen.

Die Gleitoberfläche des Gewebes 1 wird aus Kettfäden, die zu Schlingen 4 geformt sind gebildet. Dadurch wird eine Art Noppenstruktur erreicht, die die Spurführung des Sportgerätes ermöglicht.

Die Schlingen 4 können durch Weben oder auch durch Tufting erzeugt werden. In Webrichtung sind zwischen den schlingenbildenden Kettfäden mindestens ein und höchstens vier Schussfäden 5 angeordnet. Diese Schussfäden 5 liegen über den Kettfäden 4. Die Schlingen sind in Schussrichtung dicht nebeneinander angeordnet und haben eine Höhe 3 von 3 mm und höchstens 10 mm. Auf einer Fläche von 1 dm² sind 100 bis 950 Schlingen angeordnet.

Die textile Konstruktion der schlingenbildenden Kettfäden 4 ist ein Monofilamentgarn oder -zwirn, gebildet aus Endlosfilamenten, oder ein Monofilamentgeflecht, gebildet aus Endlosfilamenten, oder ein Spleißgarn oder ein Bändchengarn oder eine Kernmantelkonstruktion mit einem Mantel aus Monofilamenten. Das Spleiß- und Bändchengarn besteht aus Polyethylen oder Polypropylen. Die Monofilamente des daraus hergestellten Garnes oder Zwirnes, Geflechtes und des Mantels der Kernmantelkonstruktion bestehen aus Polyester, Polyethylen, Polypropylen, Polyphenylensulfid oder Polyamid.

Die Unterseite des Gewebes 1 ist mit einer Rückenbeschichtung 2 versehen, um die Stabilität und den Verschleißschutz zu erhöhen. Die Rückenbeschichtung besteht aus Styrol-Butadien, Latex, PVC oder PUR.

Die textile Gleitfläche wird großflächig aus Modulen zusammengesetzt. Die Verbindung der Module untereinander erfolgt durch Verschweißen, Kleben, Nähen , Kletten (siehe Fig. 3; Fig. 4) oder Reißverschluss.

### Beispiel:

Die künstliche Wintersportpiste 1 des Ausführungsbeispiels ist zum Beispiel mit Alpin Ski, Snowboard und Skilanglauf-Skatingski sowie mit Kunststoffrodel und Snowtubes befahrbar. Die künstliche Gleitfläche setzt sich aus einem Gewebe 1, das die Gleitoberfläche bildet, und einer darunterliegenden Rückenbeschichtung 2 zusammen. Das Gewebe 1 ohne die Rückenbeschichtung 2 hat ein Flächengewicht von 2,1 kg/m². Die künstliche Gleitfläche 1 mit der Rückenbeschichtung 2 hat ein Flächengewicht von 3 kg/m². Das Gewebe 1 ist so ausgerichtet, dass die Fahrtrichtung 7 und Orientierung der Kettfäden 4 übereinstimmen.

Die Gleitoberfläche 1 des Gewebes 1 wird aus Kettfäden, die zu Schlingen 4 geformt sind, gebildet. Dabei bestehen die Kettfäden aus Polypropylen-Spleißgarn mit einer Feinheit von 24.000 dtex. Durch die Schlingen wird eine Art Noppenstruktur erreicht, die die Spurführung des Sportgerätes ermöglicht. Die Schlingen 4 liegen in der Schussrichtung dicht nebeneinander.

In Webrichtung sind zwischen den Schlingen 4 im Wechsel ein und zwei Schussfäden 5 angeordnet. Diese Schussfäden 5 liegen über den Kettfäden. In Webrichtung beträgt der Abstand der Schlingenreihen im Wechsel 0,6 cm (Fig. 1, ref 8) und 1,3 cm (Fig. 1; ref 9). Die Schlingenhöhe 3 beträgt 6 mm. Damit sind 210 Schlingen auf einer Fläche von 1 dm² angeordnet.

Zur Stabilisierung und zum Verschleißschutz des Gewebes 1 ist der Rücken des Gewebes 1 mit einer Rückenverstärkung 2 mit einer 1 mm dicken Schicht 2 aus Styrol-Butadien beschichtet.

Skipisten werden aus Modulen zusammengesetzt (Fig. 3). Die Module haben eine Größe von z.B. 2m x 10m. Die seitliche Verbindung der Module erfolgt durch Klettverbindungen 10, 11, 12. Dabei ist auf der Rückseite der Module im Verbindungsbereich ein Schlaufenband 10 über die komplette Länge der Module angenäht. Das Schlaufenband 10 ist 100mm breit. Die Verbindung erfolgt zweischnittig durch Kletthakenband. Das Band ist 200mm breit und überlappt das Schlaufenband 10 der zu verbindenden Gleitflächen über die Länge von 10m.

In einem anderen Aspekt der Erfindung ist das Gewebe 51 auf einem umlaufenden Gurtband 52 aufgebracht (s. Fig. 5). Das Gurtband 52 ist aus Polyvinylchlorid oder Polyurethan hergestellt und kann auch durch eine Armierung aus einem Polyestergewebe 56 verstärkt werden. Das umlaufende Band 52 kommt in einem Laufbandergometer zum Einsatz. Das Gewebe 51 ohne das Gurtband 52 hat ein Flächengewicht von 2 kg/m². Das Gewebe 51 und das Gurtband 52 haben gemeinsam ein Gesamtflächengewicht von 4,4 kg/m². Das Gewebe 51 ist so ausgerichtet, dass die Fahrtrichtung 57 und Orientierung der Kettfäden 54 übereinstimmen.

Die Gleitoberfläche des Gewebes 51 wird aus Kettfäden, die zu Schlingen 54 geformt sind, gebildet. Dabei bestehen die Kettfäden aus Polyestermonofilamentzwirn mit einer Feinheit von 20.000 dtex. Durch die Schlingen 54 wird eine Art Noppenstruktur erreicht, welche die Spurführung des Sportgerätes ermöglicht. Die Schlingen 54 liegen in der Schussrichtung dicht nebeneinander.

Zwischen den Schlingen 54 sind im Wechsel ein und zwei Schussfäden 55 angeordnet. Diese Schussfäden 55 liegen über den Kettfäden. In Webrichtung beträgt der Abstand der Schlingenreihen im Wechsel 0,6 cm und 1,3 cm. Die Schlingenhöhe 53 beträgt 6 mm. Damit sind 210 Schlingen auf einer Fläche von 1 dm² angeordnet.

Das Gurtband 52 ist 2,5 mm stark und besteht aus Polyvinylchlorid (PVC). Zur Verstärkung und Aufnahme der Zugkräfte ist das Band im Inneren durch zwei Lagen Polyestergewebe verstärkt.

## Patentansprüche

1. Textilpiste mit einer Gleitfläche (1) aus Schlingenware, wobei die Schlingenware Schlingen (4) aufweist, die aus Kettfäden (4) durch Weben oder aus Polfäden durch Tufting gebildet werden, **dadurch gekennzeichnet, dass** die Schlingen eine Höhe (3) von mindestens 3 mm und höchstens 10 mm aufweisen, wobei auf einer Fläche von 1 dm² 100 bis 950 Schlingen angeordnet sind, und wobei die Textilpiste eine Fahrtrichtung (7) aufweist und wobei die Fahrtrichtung (7) und eine Orientierung der Kettfäden (4) übereinstimmen.

2. Textilpiste nach Anspruch 1, wobei die Schlingen (4) in Schussrichtung nebeneinander mit einem Abstand zwischen zwei Schlingenreihen zwischen 5mm und 20mm angeordnet sind.

3. Textilpiste nach Anspruch 1, wobei die Schlingen (4) in Schussrichtung nebeneinander mit einem Abstand zwischen zwei Schlingenreihen zwischen 2mm und 20mm angeordnet sind.

4. Textilpiste nach Anspruch 1, wobei die Schlingen (4) in Schussrichtung einen Abstand von 2mm bis 10mm aufweisen.

5. Textilpiste nach einem der vorhergehenden Ansprüche, wobei die Kettfäden bzw. Polfäden ein Monofilament, ein Monofilamentgarn oder -zwirn, gebildet aus Endlosfilamenten, oder ein Monofilamentgeflecht, gebildet aus Endlosfilamenten, oder ein Spleißgarn oder ein Bändchengarn oder eine Kernmantelkonstruktion mit einem Mantel aus Monofilamenten sind.

6. Textilpiste nach Anspruch 5, wobei das Spleißgarn bzw. Bändchengarn aus Polyethylen oder Polypropylen ist.

7. Textilpiste nach Anspruch 5 oder 6, wobei das Monofilament, sowie die Monofilamente des daraus hergestellten Garnes oder Zwirnes, Geflechtes und des Mantels der Kernmantelkonstruktion aus Polyester, Polyethylen, Polypropylen oder Polyamid sind.

8. Textilpiste nach Anspruch 5 oder 6, wobei das Monofilament, sowie die Monofilamente des daraus hergestellten Garnes oder Zwirnes, Geflechtes und des Mantels der Kernmantelkonstruktion aus Polyphenylensulfid sind.

9. Textilpiste nach einem der vorhergehenden Ansprüche, wobei die schlingenbildenden Kettfäden eine Feinheit von 5.000 bis 30.000 dtex haben.

10. Textilpiste nach einem der vorhergehenden Ansprüche weiter umfassend Verbindungselemente zum Verbinden mit einer anderen Skipiste.

11. Textilpiste nach Anspruch 10, wobei die Verbindungselemente (10, 11, 12) Klettverschlüsse oder Reißverschlüsse sind.

12. Verwendung der Textilpiste nach einem der vorhergehenden Ansprüche zur Bildung einer schneeähnlichen Gleitoberfläche, die für das Befahren mit Ski, Snowboard, Kunststoffrodel und Snowtubes geeignet ist.

13. Verwendung nach Anspruch 12, wobei die Textilpiste ein umlaufendes Band bildet.

14. Umlaufendes Band aus einer Textilpiste nach einem der Ansprüche 1 bis 10, wobei die textile Gleitfläche (51) auf einem Gurt (52) appliziert ist.

## Claims

1. A textile piste with a glide surface (1) of a loop fabric, wherein the loop fabric has loops (4) formed of warp threads (4) by means of weaving or of pile threads by means of tufting, **characterized in that** said loops have a height (3) of between at least 3 mm and at most 10 mm, wherein 100 to 950 loops are arranged on an area of 1 dm², and wherein the textile piste has a direction of travel (7) and wherein the direction of travel (7) and an orientation of the warp threads (4) are identical.

2. The textile piste according to claim 1, wherein, in the weft direction, the loops (4) are disposed adjacently with a spacing of between 5 mm and 20 mm between two rows of loops.

3. The textile piste according to claim 1, wherein, in the weft direction, the loops (4) are disposed adjacently with a spacing of between 2 mm and 20 mm between two rows of loops.

4. The textile piste according to claim 1, wherein, in the weft direction, the loops (4) have a spacing of 2 mm to 10 mm.

5. The textile piste according to any of the preceding claims, wherein the warp threads and/or the pile threads are made from a monofilament, a monofilament yarn or thread formed from continuous filaments, or a monofilament braided fabric formed from continuous filaments, or a spliced yarn or a ribbon yarn or a jacketed core structure with a jacket made of monofilaments.

6. The textile piste according to claim 5, wherein the splice yarn and/or the ribbon yarn is made of polyethylene or polypropylene.

7. The textile piste according to claim 5 or 6, wherein the monofilament, as well as the monofilaments of the yarn or thread, braided fabric and of the jacket of the jacketed core structure produced therefrom, are made of polyester, polyethylene, polypropylene or polyamide.

8. The textile piste according to claim 5 or 6, wherein the monofilament, as well as the monofilaments of the yarn or thread, braided fabric and of the jacket of the jacketed core structure produced therefrom, are made of polyphenylene sulfide.

9. The textile piste according to any of the preceding claims, wherein the loop-forming warp threads have a yarn count of 5,000 to 30,000 dtex.

10. The textile piste according to any of the preceding claims, further comprising connection elements for connection with another skiing piste.

11. The textile piste according to claim 10, wherein the connection elements (10, 11, 12) are Velcro fasteners or zip fasteners.

12. Use of the textile piste according to any of the preceding claims for forming a snow-like glide surface which is suitable for traveling thereon with skis, snowboards, plastic toboggans and snow tubes.

13. The use according to claim 12, wherein the textile piste forms a circulating belt.

14. A circulating belt of a textile piste according to any of the claims 1 to 10, wherein the textile glide surface (51) is applied to a belt (52).

## Revendications

1. Piste textile avec une surface de glissement (1) comprenant un tissu bouclé, le tissu bouclé comprenant des boucles (4) formées avec des fils de chaine (4) par tissage ou des fils de poil par touffetage, **caractérisée en ce que** les boucles ont une hauteur (3) comprise entre au moins 3 mm et au maximum 10 mm, dans laquelle 100 à 950 boucles sont disposées sur une surface de 1 dm², et dans laquelle la piste textile présente une direction de déplacement (7), la direction de déplacement (7) correspondant à une orientation des fils de chaîne (4).

2. Piste textile selon la revendication 1, dans laquelle les boucles (4) sont disposées les unes à côté des autres dans la direction de trame avec un espacement entre deux rangées de boucles compris entre 5 mm et 20 mm.

3. Piste textile selon la revendication 1, dans laquelle les boucles (4) sont disposées les unes à côté des autres dans la direction de trame avec un espacement entre deux rangées de boucles compris 2 mm et 20 mm.

4. Piste textile selon la revendication 1, dans laquelle les boucles sont disposées les unes à côté des autres dans la direction de trame avec un espacement entre deux rangées de boucles compris entre 2 mm et 10 mm.

5. Piste textile selon l'une quelconque des revendications précédentes, dans laquelle les fils de chaîne ou les fils de poil sont un mono filament, un fil mono filament ou fil retors monofilament formé à partir de filaments continus, un tissu tressé monofilament formé à partir de filaments continus, un fil épissé, un fil ruban ou une structure de gaine centrale avec une gaine constitué de monofilaments.

6. Piste textile selon la revendication 5, dans laquelle le fil épissé ou le fil ruban est en polypropylène ou polyéthylène.

7. Piste textile selon la revendication 5 ou 6, dans laquelle le monofilament, ainsi que les monofilaments du fil ou fil retors, de la maille et de la gaine de la structure de gaine centrale qui en sont formés, sont en polyester, polyéthylène, polypropylène ou polyamide.

8. Piste textile selon la revendication 5 ou 6, dans laquelle le monofilament, ainsi que les mono-filaments du fil ou fil retors, de la maille et de la gaine de la structure de gaine centrale qui en sont formés, sont en sulfure de polyphénylène.

9. Piste textile selon l'une quelconque des revendications précédentes, dans laquelle les fils de chaine formant les boucles ont un titrage de 5 000 à 30 000 dtex.

10. Piste textile selon l'une quelconque des revendications précédentes comprenant en outre des éléments de liaison pour liaison à une autre piste de ski

11. Piste textile selon la revendication 10, dans laquelle les éléments de liaison (10, 11, 12) sont des fermetures velcro ou fermetures à glissière.

12. Utilisation d'une piste textile selon l'une quelconque des revendications précédentes pour former une surface glissante ressemblant à de la neige, appropriée pour une pratique avec ski, planche à neige, luge en plastique et snowtube.

13. Utilisation selon la revendication 12, dans laquelle la piste textile forme une bande circulante.

14. Bande circulante d'une piste textile selon l'une quelconque des revendications 1 à 10, dans laquelle la surface de glissement textile (51) est appliquée sur une courroie (52).
